# EUROPÄISCHE PATENTSCHRIFT

(11) **EP 0 552 479 B1**
(45) Veröffentlichungstag und Bekanntmachung des Hinweises auf die Patenterteilung: **02.10.1996**
(21) Anmeldenummer: 92121734.5
(22) Anmeldetag: 21.12.1992
(51) Int. Cl.: C23C 4/12, C22F 1/08

(54) **Verfahren zur Verbesserung der Biegewechselfestigkeit von Halbzeug aus Kupferlegierungen**
Process for improving the flexibility of cuprous semi-finished products
Procédé pour améliorer la flexibilité de demi-produits en alliage de cuivre

(30) Priorität: 17.01.1992 DE 4201065
(43) Veröffentlichungstag der Anmeldung: 28.07.1993
(73) Patentinhaber: WIELAND-WERKE AG, 89079 Ulm (DE)
(72) Erfinder: Dürrschnabel, Wolfgang, Dr., W-7919 Bellenberg (DE); Bögel, Andreas, Dr., W-7913 Senden (DE); Stock, Dieter, Dr., W-7905 Regglisweiler (DE)

(56) Entgegenhaltungen:
- EP-A- 0 018 818
- EP-A- 0 454 229
- EP-A- 0 456 591
- WO-A-89/05870
- WO-A-90/11852
- WO-A-91/01190
- WO-A-91/02099
- DE-A- 2 951 768
- US-A- 4 770 718
- US-A- 4 961 457

## Beschreibung

Bei auf Biegung beanspruchten Federelementen ist für den Gebrauchswert die Biegewechselfestigkeit des Materials ein entscheidendes Kriterium für die Werkstoffauswahl und die Konstruktion des Elements. Die Biegewechselfestigkeit σ_{BW} wird üblicherweise nach DIN 50 100 (Dauerschwingversuch) bestimmt.

Für einige der wichtigsten Federwerkstoffe werden Werte der Biegewechselfestigkeit gemäß Fig. 1 erreicht (vgl. beispielsweise WIELAND-Buch "Kupferwerkstoffe", 5.Auflage (1986), S.235).

Beispielsweise aus WO-A-91/01.190, WO-A-90/11.852 oder US-A-4.961.457 ist es bekannt, bei einigen Kupferlegierungen durch Einsatz des Sprühkompaktier-Verfahrens (teilweise unter Hinzufügung nitridbildenden Materials) gute mechanische Eigenschaften zu erzielen bzw. die Porosität zu verringern. Diese Druckschriften enthalten jedoch keine Anhaltspunkte dafür, daß auch die Biegewechselfestigkeit günstig beeinflußt würde.

Der Erfindung liegt die Aufgabe zugrunde, für Halbzeug aus einer gewissen Klasse von Kupferlegierungen ein Verfahren zur Verbesserung der Biegewechselfestigkeit zu schaffen.

Zur Lösung dieser Aufgabe werden die im Patentanspruch genannten Verfahrensschritte auf Kupferlegierungen der in den Merkmalen a) bis 1) des Anspruchs genannten Zusammensetzungen angewendet. (Die Konzentrationsangaben beziehen sich dabei auf das Gewicht.)

Es hat sich überraschend gezeigt, daß bei dieser Klasse von Kupferlegierungen die Biegewechselfestigkeit im Endprodukt dadurch gesteigert werden kann, daß für die Urformgebung des Ausgangswerkstücks anstelle des üblichen halb- oder vollkontinuierlichen Stranggießens das Verfahren des Sprühkompaktierens (Osprey-Verfahren etwa nach GB-PS 1.379.261 und GB-PS 1.472.939) eingesetzt werden kann.

Hierbei wird eine Schmelze zerstäubt, der Tröpfchenstrahl zu einem Bolzen oder einem Band oder einer Warmwalzplatte konsolidiert und diese verformt und in der üblichen Weise weiterverarbeitet.

Bolzen lassen sich beispielsweise durch Strangpressen in Stangen, Drähte oder Rohre umformen, welche evtl. durch weitere Kaltumformschritte in die Endform gebracht werden können.

Platten lassen sich wie üblich warmwalzen und durch nachfolgende Kaltwalz- und Zwischenglühschritte bis zur Endabmessung umformen. Bei dünnen Bändern kann das Warmwalzen u. U. eingespart werden und, ähnlich wie bei dem heute bekannten Prozeß des Bandgusses, direkt mit der Kaltwalzstufe begonnen werden.

Bekannte Nitridbildner sind in der Reihenfolge ihrer Wirksamkeit: Zirkon, Titan, Magnesium, Chrom, Aluminium und Mangan. Dabei ist Zirkon das beim Sprühkompaktieren wirksamste Element. Wird seine Wirksamkeit als Bezug (100 %) gesetzt, so ergeben sich für die anderen Elemente folgende Wirksamkeitskoeffizienten: Titan 95 %, Magnesium 70 %, Chrom 40 %, Aluminium 30 %, Mangan 10 %. Das Zirkonäquivalent wird als die Summe der Produkte aus den Nenngehalten der o. g. Nitridbildner und ihrer Wirksamkeitsfaktoren definiert.

Es wird insbesondere empfohlen, ein Zirkonäquivalent von 0,01 bis 0,1 % einzuhalten (vgl. Fig. 2, welche den Einfluß am Zr-Äquivalent in der versprühten Legierung auf die Veränderung der Biegewechselfestigkeit zeigt).

Die Erfindung wird anhand des folgenden Ausführungsbeispiels näher erläutert:

Eine Legierung A mit 0,73 % Chrom, 0,08 % Zirkon, Rest Kupfer mit üblichen Verunreinigungen wurde in der üblichen Weise in Form von Bolzen stranggegossen, bei 900 °C zu Stangen verpreßt, diese in 0,3 mm dicke Bänder verwalzt. Durch geeignete Glüh- und Umformsequenz wurde das Material in Enddicke auf eine Zugfestigkeit von etwa 590 N/mm² bei einer Härte von etwa 170 HV und einer elektrischen Leitfähigkeit von 48,1 m/Ω mm² gebracht.

Eine Legierung B mit 0,80 % Chrom, 0,09 % Zirkon, Rest Kupfer mit üblichen Verunreinigungen wurde durch Sprühkompaktieren entsprechend Fig. 3 zu einem Bolzen geformt.

Auf die Oberseite einer Sprühkompaktierkammer 1 wird ein Tiegel 2 mit der Schmelze 3 aufgesetzt und die Schmelze 3 über ein Stopfenventil 2' in eine Düse 4 eingeführt. In der Düse 4 trifft das Zerstäubungsgas 5 auf die Schmelze 3 und zerlegt den Schmelzestrahl in einen kegelförmigen Tröpfchenstrahl 6. Der Tröpfchenstrahl 6 trifft auf eine sich drehende Unterlage 7, welche beispielsweise der Teil eines gebildeten Bolzens sein kann.

Der entstandene Bolzen wurde ebenfalls bei 900 °C in eine Stange verpreßt, die Stange, wie oben erwähnt, durch verschiedene analoge Kaltumformschritte mit Zwischenglühung in ein Band von 0,3 mm Dicke verwalzt. Es wurde eine Zugfestigkeit von 560 N/mm² bei 49,8 m/Ω mm² Leitfähigkeit und einer Härte von 150 HV eingestellt.

Aus den Bandproben beider Legierungen wurden Streifen von 10 mm Breite herausgeschnitten und an diesen die Biegewechselfestigkeit σ_{BW} durch einen Hin- und Herbiegeversuch ermittelt.

Für die Legierung A ergab sich eine Biegewechselfestigkeit σ_{BW} = 190 N/mm², bei Legierung B wurde σ_{BW} = 220 N/mm² bei jeweils 10⁷ ertragenen Lastwechseln gemessen.

Fig. 4 zeigt den vollständigen Verlauf für die Biegewechselfestigkeit σ_{BW}. Daraus geht hervor, daß die Biegewechselfestigkeit der nach dem Sprühkompaktierverfahren hergestellten Proben deutlich über der Biegewechselfestigkeit der nach dem Stranggießverfahren hergestellten Proben liegt.

## Patentansprüche

1. Verfahren zur Verbesserung der Biegewechselfestigkeit von Halbzeug aus Kupferlegierungen,
bei dem eine Kupferlegierung geschmolzen wird, die nitridbildende Elemente aus der Gruppe Zirkon, Titan, Magnesium, Chrom, Aluminium, Mangan, Bor, Niob, Tantal, Vanadium einzeln oder in Kombination im Konzentrationsbereich von insgesamt 0,001 bis 3,0 % enthält,
bei dem aus dieser geschmolzenen Legierung eine Vorform durch Sprühkompaktieren hergestellt wird und bei dem sich die Endform des Halbzeugs aus der Vorform durch übliche Schritte der Warm- und Kaltumformung ergibt,
wobei die Kupferlegierung aus einer der folgenden Legierungen besteht:
a) Kupfer-Eisen-Zink-Phosphor-Legierung der folgenden Zusammensetzung:
1,8 bis 2,6 % Eisen; 0,05 bis 0,2 % Zink; 0,015 bis 0,15 % Phosphor; Zusatz eines oder mehrerer nitridbildender Elemente aus der Gruppe Zirkon, Titan, Magnesium sowie wahlweiser Zusatz von Zinn bis insges. maximal 0,5 %;
Rest Kupfer und übliche Verunreinigungen;
b) Kupfer-Eisen-Phosphor-Legierung der folgenden Zusammensetzung:
0,05 bis 1,5 % Eisen; 0,01 bis 0,45 % Phosphor; Zusatz eines oder mehrerer nitridbildender Elemente aus der Gruppe Zirkon, Titan, Magnesium sowie wahlweiser Zusatz von Zinn und/oder Beryllium bis insges. maximal 0,4 %;
Rest Kupfer und übliche Verunreinigungen;
c) Kupfer-Chrom-Legierung der folgenden Zusammensetzung:
0,3 bis 1,2 % nitridbildendes Chrom; wahlweiser Zusatz der nitridbildenden Elemente Zirkon und/oder Titan sowie wahlweiser Zusatz von Eisen und/oder Silizium bis insges. maximal 0,5 %;
Rest Kupfer und übliche Verunreinigungen;
d) Kupfer-Chrom-Titan-Silizium-Legierung der folgenden Zusammensetzung:
0,1 bis 0,5 % nitridbildendes Chrom; 0,01 bis 0,5 % nitridbildendes Titan; 0,01 bis 0,25 % Silizium;
wahlweiser Zusatz eines oder mehrerer Elemente aus der Gruppe Zink, Eisen, Nickel bis maximal 0,4 %;
Rest Kupfer und übliche Verunreinigungen;
e) Kupfer-Zirkon-Legierung der folgenden Zusammensetzung:
0,02 bis 0,3 % nitridbildendes Zirkon; wahlweiser Zusatz nitridbildenden Chroms sowie wahlweiser Zusatz eines oder mehrerer Elemente aus der Gruppe Eisen, Zinn, Phosphor bis insges. maximal 0,4 %;
Rest Kupfer und übliche Verunreinigungen;
f) Kupfer-Nickel-Zinn-Legierung der folgenden Zusammensetzung:
5,0 bis 15,5 % Nickel; 2 bis 8,5 % Zinn; Zusatz nitridbildenden Mangans sowie wahlweiser Zusatz von Eisen und/oder Zink bis insges. 1,5 %
und/oder Zusatz eines oder mehrerer nitridbildender Elemente aus der Gruppe Zirkon, Titan, Magnesium, Chrom bis insges. 0,5 %;
wahlweiser Zusatz von Phosphor bis 0,3 %;
Rest Kupfer und übliche Verunreinigungen;
g) Kupfer-Nickel-Zinn-Titan-Chrom-Legierung der folgenden Zusammensetzung:
0,2 bis 3,0 % Nickel; 0,2 bis 3,0 % Zinn; 0,1 bis 1,5 % nitridbildendes Titan; 0,5 bis 1 % nitridbildendes Chrom; wahlweiser Zusatz eines oder mehrerer Elemente aus der Gruppe Eisen, Zink bis 1 %;
Rest Kupfer und übliche Verunreinigungen;
h) Kupfer-Nickel-Zinn-Aluminium-Legierung der folgenden Zusammensetzung:
4 bis 10 % Nickel; 1 bis 3 % Zinn; 1 bis 3 % nitridbildendes Aluminium; wahlweiser Zusatz eines oder mehrerer Elemente aus den Gruppen A, B und C mit
Gruppe A: Eisen, Zink, Silizium und nitridbildendes Mangan bis 1 %;
Gruppe B: nitridbildende Elemente Zirkon, Titan, Chrom bis 0,5 %;
Gruppe C: nitridbildendes Magnesium und Phosphor bis 0,3 %;
Rest Kupfer und übliche Verunreinigungen;
i) Kupfer-Nickel-Silizium-Legierung der folgenden Zusammensetzung:
1 bis 4 % Nickel; 0,2 bis 0,8 % Silizium;
Zusatz nitridbildenden Mangans sowie wahlweiser Zusatz von Eisen, Zink, Zinn bis insges. 1,5 %
und/oder Zusatz eines oder mehrerer nitridbildender Elemente aus der Gruppe Titan, Magnesium, Chrom bis insges. 0,8 %
und/oder Zusatz nitridbildenden Zirkons sowie wahlweiser Zusatz von Phosphor bis 0,3 %;
Rest Kupfer und übliche Verunreinigungen;
k) Kupfer-Zinn-Phosphor-Legierung der folgenden Zusammensetzung:
1 bis 11 % Zinn; 0,01 bis 0,35 % Phosphor; Zusatz nitridbildenden Mangans sowie wahlweiser Zusatz von Eisen und/oder Nickel bis insges. 2,5 %
und/oder Zusatz eines oder mehrerer nitridbildender Elemente aus der Gruppe Titan, Magnesium, Chrom bis insges. 0,5 %
und/oder Zusatz nitridbildenden Zirkons bis 0,2 %; wahlweiser Zusatz von Zink bis 6 %;
Rest Kupfer und übliche Verunreinigungen;
l) Kupfer-Zink-Legierung der folgenden Zusammensetzung:
2 bis 51 % Zink; Zusatz eines oder mehrerer nitridbildender Elemente aus den Gruppen: Titan, Magnesium, Chrom bis 0,5 %; Zirkon bis 0,3 %; sowie wahlweiser Zusatz von Blei bis 4 %; Eisen, Zinn bis 2 %; Nickel bis 3 %; Silizium bis 2 %; Phosphor bis 0,2 %;
Rest Kupfer und übliche Verunreinigungen.

## Claims

1. Method of improving the alternating bending strength of semi-finished products made from copper alloys, in which a copper alloy is melted which contains nitride-forming elements from the group zirconium, titanium, magnesium, chromium, aluminium, manganese, boron, niobium, tantalum, vanadium singly or in combination in the concentration range of altogether 0.001 to 3.0%, in which a blank is produced from this molten alloy by spray compacting and the final form of the semi-finished product is produced from the blank by conventional steps of hot and cold forming, wherein the copper alloy consists of one of the following alloys:
a) copper-iron-zinc-phosphorus alloy having the following composition:
1.8 to 2.6% iron; 0.05 to 0.2% zinc; 0.015 to 0.15% phosphorus; addition of one or more nitride-forming elements from the group zirconium, titanium, magnesium as well as optional addition of tin up to a maximum altogether of 0.5%;
the rest copper and usual impurities;
b) copper-iron-phosphorus alloy having the following composition:
0.05 to 1.5% iron; 0.01 to 0.45% phosphorus; addition of one or more nitride-forming elements from the group zirconium, titanium, magnesium as well as optional addition of tin and/or beryllium up to a maximum altogether of 0.4%;
the rest copper and usual impurities;
c) copper-chromium alloy having the following composition:
0.3 to 1.2% nitride-forming chromium; optional addition of the nitride-forming elements zirconium and/or titanium as well as optional addition of iron and/or silicon up to a maximum altogether of 0.5%;
the rest copper and usual impurities;
d) copper-chromium-titanium-silicon alloy having the following composition:
0.1 to 0.5% nitride-forming chromium; 0.01 to 0.5% nitride-forming titanium; 0.01 to 0.25% silicon;
optional addition of one or more elements from the group zinc, iron, nickel up to a maximum altogether of 0.4%;
the rest copper and usual impurities;
e) copper-zirconium alloy having the following composition:
0.02 to 0.3% nitride-forming zirconium; optional addition of nitride-forming chromium as well as optional addition of one or more elements from the group iron, tin, phosphorus up to a maximum altogether of 0.4%;
the rest copper and usual impurities;
f) copper-nickel-tin alloy having the following composition:
5.0 to 15.5% nickel; 2 to 8.5% tin; addition of nitride-forming manganese as well as optional addition of iron and/or zinc up to a maximum altogether of 1.5%, and/or
addition of one or more nitride-forming elements from the group zirconium, titanium, magnesium, chromium up to altogether 0.5%; optional addition of phosphorus up to 0.3%;
the rest copper and usual impurities;
g) copper-nickel-tin-titanium-chromium alloy having the following composition:
0.2 to 3.0% nickel; 0.2 to 3.0% tin; 0.1 to 1.5% nitride-forming titanium; 0.5 to 1% nitride-forming chromium; optional addition of one or more elements from the group iron, zinc up to 1%;
the rest copper and usual impurities;
h) copper-nickel-tin-aluminium alloy having the following composition:
4 to 10% nickel; 1 to 3% tin; 1 to 3% nitride-forming aluminium; optional addition of one or more elements from the groups A, B and C with
Group A: iron, zinc, silicon and nitride-forming manganese up to 1%;
Group B: nitride-forming elements zirconium, titanium, chromium up to 0.5%;
Group C: nitride-forming magnesium and phosphorus up to 0.3%;
the rest copper and usual impurities;
i) copper-nickel-silicon alloy having the following composition:
1 to 4% nickel; 0.2 to 0.8% silicon; addition of nitride-forming manganese as well as optional addition of iron, zinc, tin up to altogether 1.5% and/or addition of one or more nitride-forming elements from the group titanium, magnesium, chromium up to altogether 0.8% and/or addition of nitride-forming zirconium as well as optional addition of phosphorus up to 0.3%;
the rest copper and usual impurities:
k) copper-tin-phosphorus alloy having the following composition:
1 to 11% tin; 0.01 to 0.35% phosphorus; addition of nitride-forming manganese as well as optional addition of iron and/or nickel up to altogether 2.5%, and/or addition of one or more nitride-forming elements from the group titanium, magnesium, chromium, up to altogether 0.5%, and/or addition of nitride-forming zirconium up to 0.2%; optional addition of zinc up to 6%;
the rest copper and usual impurities;
l) copper-zinc alloy having the following composition:
2 to 51% zinc; addition of one or more nitride-forming elements from the groups: titanium, magnesium, chromium up to 0.5%; zirconium up to 0.3%; as well as optional 1 addition of lead up to 4%; iron, tin up to 2%; nickel up to 3%; silicon up to 2%; phosphorus up to 0.2%;
the rest copper and usual impurities.

## Revendications

1. Procédé pour améliorer la résistance à la flexion alternée d'un demi-produit en alliages de cuivre, dans lequel on fait fondre un alliage de cuivre qui contient des éléments formateurs de nitrures du groupe du zirconium, du titane, du magnésium, du chrome, de l'aluminium, du manganèse, du bore, du niobium, du tantale, du vanadium isolément ou en combinaison dans un domaine de concentration de 0,001 à 3,0 % au total,
dans lequel on produit à partir de cet alliage fondu une préforme par compactage par pulvérisation et dans lequel la forme finale du demi-produit résulte de la préforme par des étapes habituelles de formage à chaud et à froid,
l'alliage de cuivre consistant en l'un des alliages suivants :
a) alliage cuivre-fer-zinc-phosphore de composition suivante :
1,8 à 2,6 % de fer, 0,05 à 0,2 % de zinc, 0,015 à 0,15 % de phosphore, addition d'un ou plusieurs éléments formateurs de nitrures du groupe du zirconium, du titane, du magnésium ainsi qu'addition au choix d'étain jusqu'à 0,5 % au total au maximum ;
le reste étant du cuivre et des impuretés habituelles ;
b) alliage cuivre-fer-phosphore de composition suivante :
0,05 à 1,5 % de fer, 0,01 à 0,45 % de phosphore, addition d'un ou plusieurs éléments formateurs de nitrures du groupe du zirconium, du titane, du magnésium ainsi qu'addition au choix d'étain et/ou de béryllium jusqu'à 0,4 % au total au maximum ;
le reste étant du cuivre et des impuretés habituelles ;
c) alliage cuivre-chrome de composition suivante :
0,3 à 1,2 % de chrome formateur de nitrures, addition au choix des éléments formateurs de nitrures zirconium et/ou titane ainsi que addition au choix de fer et/ou de silicium jusqu'à 0,5 % au total au maximum ;
le reste étant du cuivre et des impuretés habituelles ;
d) alliage cuivre-chrome-titane-silicium de composition suivante :
0,1 à 0,5 % de chrome formateur de nitrures, 0,01 à 0,5 % de titane formateur de nitrures, 0,01 à 0,25 % de silicium, addition au choix d'un ou plusieurs éléments du groupe du zinc, du fer, du nickel jusqu'à 0,4 % au maximum ;
le reste étant du cuivre et des impuretés habituelles ;
e) alliage cuivre-zirconium de composition suivante :
0,02 à 0,3 % de zirconium formateur de nitrures, addition au choix de chrome formateur de nitrures et addition au choix d'un ou plusieurs éléments du groupe du fer, de l'étain, du phosphore jusqu'à 0,4 % au total au maximum ;
le reste étant du cuivre et des impuretés habituelles ;
f) alliage cuivre-nickel-étain de composition suivante :
5,0 à 15,5 % de nickel, 2 à 8,5 % d'étain, addition de manganèse formateur de nitrures et addition au choix de fer et/ou de zinc jusqu'à 1,5 % au total ;
et/ou addition d'un ou plusieurs éléments formateurs de nitrures du groupe du zirconium, du titane, du magnésium, du chrome jusqu'à 0,5 % au total ;
addition au choix de phosphore jusqu'à 0,3 % ;
le reste étant du cuivre et des impuretés habituelles ;
g) alliage cuivre-nickel-étain-titane-chrome de composition suivante :
0,2 à 3,0 % de nickel, 0,2 à 3,0 % d'étain, 0,1 à 1,5 % de titane formateur de nitrures, 0,5 à 1 % de chrome formateur de nitrures, addition au choix d'un ou plusieurs éléments du groupe du fer, du zinc jusqu'à 1 % ;
le reste étant du cuivre et des impuretés habituelles ;
h) alliage cuivre-nickel-étain-aluminium de composition suivante :
4 à 10 % de nickel, 1 à 3 % d'étain, 1 à 3 % d'aluminium formateur de nitrures, addition au choix d'un ou plusieurs éléments des groupes A, B et C avec
groupe A : fer, zinc, silicium et manganèse formateur de nitrures jusqu'à 1 % ;
groupe B: éléments formateurs de nitrures zirconium, titane, chrome jusqu'à 0,5 % ;
groupe C : magnésium formateur de nitrures et phosphore jusqu'à 0,3 % ;
le reste étant du cuivre et des impuretés habituelles ;
i) alliage cuivre-nickel-silicium de composition suivante :
1 à 4 % de nickel, 0,2 à 0,8 % de silicium,
addition de manganèse formateur de nitrures et addition au choix de fer, de zinc, d'étain jusqu'à 1,5 % au total
et/ou addition d'un ou plusieurs éléments formateurs de nitrures du groupe du titane, du magnésium, du chrome jusqu'à 0,8 % au total
et/ou addition de zirconium formateur de nitrures et addition au choix de phosphore jusqu'à 0,3 % ;
le reste étant du cuivre et des impuretés habituelles ;
k) alliage cuivre-étain-phosphore de composition suivante :
1 à 11 % d'étain, 0,01 à 0,35 % de phosphore, addition de manganèse formateur de nitrures et addition au choix de fer et/ou de nickel jusqu'à 2,5 % au total
et/ou addition d'un ou plusieurs éléments formateurs de nitrures du groupe du titane, du magnésium, du chrome jusqu'à 0,5 % au total ;
et/ou addition de zirconium formateur de nitrures jusqu'à 0,2 % ; addition au choix dc zinc jusqu'à 6 % ;
le reste étant du cuivre et des impuretés habituelles ;
l) alliage cuivre-zinc de composition suivante :
2 à 51 % de zinc ; addition d'un ou plusieurs éléments formateurs de nitrures des groupes : titane, magnésium, chrome jusqu'à 0,5 %; zirconium jusqu'à 0,3 % ; et addition au choix de plomb jusqu'à 4 % ; de fer, d'étain jusqu'à 2 % ; de nickel jusqu'à 3 % ; de silicium jusqu'à 2 % ; de phosphore jusqu'à 0,2 % ;
le reste étant du cuivre et des impuretés habituelles.
